# EUROPÄISCHE PATENTSCHRIFT

(11) **EP 0 997 550 B1**
(45) Veröffentlichungstag und Bekanntmachung des Hinweises auf die Patenterteilung: **09.10.2002**
(21) Anmeldenummer: 99810313.9
(22) Anmeldetag: 15.04.1999
(51) Int. Cl.: C22F 1/043, C22C 21/04

(54) **Verfahren zur Herstellung eines Bauteiles aus einer Aluminiumlegierung durch Druckgiessen**
Method for fabricating a component from an aluminium alloy by pressure die-casting
Méthode de fabrication d' un composant d' alliage d' aluminium par moulage sous pression

(30) Priorität: 05.10.1998 EP 98810995
(43) Veröffentlichungstag der Anmeldung: 03.05.2000
(73) Patentinhaber: Alcan Technology & Management AG, 8212 Neuhausen am Rheinfall (CH)
(72) Erfinder: Winkler, Reinhard, 78234 Engen (DE); Wüst, Jürgen, 85435 Erding (DE); Währisch, Klaus, 85652 Pliening (DE)

(56) Entgegenhaltungen:
- EP-A- 0 630 982
- EP-A- 0 687 742
- SCHNEIDER W ET AL: "WAERMEBEHANDLUNG VON ALUMINIUM-GUSSLEGIERUNGEN FUR DAS VAKUUM-DRUCKGIESSEN" GIESSEREI, Bd. 84, Nr. 8, 21. April 1997 (1997-04-21), Seiten 30, 33-42, XP000698127
- SCHNEIDER W ET AL: "WAERMEBEHANDLUNG VON ALUMINIUM-GUSSLEGIERUNGEN FUR DAS VAKUUM- DRUCKGIESSEN TEIL 4: ERGEBNISSE VON AUSLAGERUNGSVERSUCHEN" GIESSEREI, Bd. 83, Nr. 19, 30. September 1996 (1996-09-30), Seiten 23-27, XP000627093
- SCHNEIDER W ET AL: "WAERMEBEHANDLUNG VON ALUMINIUM-GUSSLEGIERUNGEN FUR DAS VAKUUM- DRUCKGIESSEN TEIL 3: VERSUCHSERGEBNISSE NACH LOSUNGSGLUHEN UND ABSCHRECKEN" GIESSEREI, Bd. 83, Nr. 15, 29. Juli 1996 (1996-07-29), Seiten 17-22, XP002087898
- PATENT ABSTRACTS OF JAPAN vol. 008, no. 126 (C-228), 13. Juni 1984 (1984-06-13) -& JP 59 038388 A (OKUNO SEIYAKU KOGYO KK), 2. März 1984 (1984-03-02)
- DATABASE WPI Section Ch, Week 9544 Derwent Publications Ltd., London, GB; Class A32, AN 89-375716 XP002087900 & JP 07 091624 B (HONDA MOTOR IND CO LTD), 4. Oktober 1995 (1995-10-04)
- PATENT ABSTRACTS OF JAPAN vol. 098, no. 002, 30. Januar 1998 (1998-01-30) & JP 09 272957 A (NIPPON LIGHT METAL CO LTD), 21. Oktober 1997 (1997-10-21)
- CHEMICAL ABSTRACTS, vol. 98, no. 20, 16. Mai 1983 (1983-05-16) Columbus, Ohio, US; abstract no. 165221, SEMENOVA, O. N. ET AL: "Effect of chemical composition and conditions for production of the AL4SK alloy on its properties" XP002087899 & LITEINOE PROIZVOD. (1982), (12), 19-20 CODEN: LIPRAX;ISSN: 0024-449X,1982,

## Beschreibung

Die Erfindung betrifft ein Verfahren zur Herstellung eines Bauteiles mit hohen Duktilitätsanforderungen aus einer Aluminiumlegierung durch Druckgiessen. Im Rahmen der Erfindung liegt auch eine Anwendung des Verfahrens sowie eine Verwendung eines mit dem Verfahren hergestellten Bauteiles.

Mit modernen Giessverfahren können heute hoch belastbare Formteile auch aus Aluminiumlegierungen hergestellt werden. Die eingesetzten Aluminiumwerkstoffe müssen allerdings eine Reihe von Anforderungen erfüllen. Eine wesentliche Voraussetzung für die Eignung eines Werkstoffs ist die Einhaltung bestimmter mechanischer Kennwerte. So bestimmen etwa Mindestwerte von Streckgrenze und Festigkeit die Tragfähigkeit einer Konstruktion. Im Fahrzeugbau kommt die Anforderung hinzu, dass die bei einem Zusammenstoss deformierten Bauteile vor dem Bruch möglichst viel Energie durch plastische Verformung absorbieren sollen, was eine hohe Duktilität des eingesetzten Werkstoffs erfordert.

Das Druckgiessverfahren ermöglicht bei hohen Stückzahlen die kostengünstige Herstellung dünnwandiger Gussstücke, wie sie als crashrelevante Bauteile im Automobilbau eingesetzt werden. Dünnwandige Teile stellen hohe Anforderungen an die Giessbarkeit. Aluminiumlegierungen, welche die an das Fliessverhalten bzw. Formfüllungsvermögen gestellten Anforderungen erfüllen können, sind vor allem Legierungen mit einem Si-Eutektikum.

Eine zum Druckgiessen von im Fahrzeugbau eingesetzten Sicherheitsbauteilen geeignete Legierung auf der Basis Aluminium-Silizium ist aus der EP-B-0687742 bekannt. Die Legierung entspricht dem Typ AlSi9Mg mit erheblich reduziertem Eisengehalt und einer Strontium-Veredelung des AlSi-Eutektikums. Vor Durchführung einer Wärmebehandlung wird die Legierung vollständig lösungsgeglüht und nachfolgend abgeschreckt.

Bauteile mit teilweise geringen Wandstärken, wie sie beispielsweise als Strukturbauteile im Automobilbau eingesetzt werden, verziehen sich beim schroffen Abschrecken mit Wasser und müssen daher nachträglich aufwendigen Richtoperationen unterzogen werden. Zudem kann die hohe Lösungsglühtemperatur infolge einer Restgasporosität zu Blasenbildung an der Oberfläche der Bauteile führen. Zur Herstellung von Bauteilen der genannten Art durch Druckgiessen wurde deshalb nach Möglichkeiten gesucht, die geforderten Festigkeits- und Dehungswerte auch ohne Durchführung einer Hochtemperaturglühung mit nachfolgender Wasserabschreckung zu erzielen.

Für crashrelevante Bauteile im Automobilbau wird der Schwerpunkt auf die Duktilität, also auf das Verformungsvermögen und auf den duktilen Bruch, ausgedrückt durch die Bruchdehnung, gelegt. Die Festigkeit, ausgedrückt durch die Streckgrenze, kann dabei relativ tiefe Werte annehmen. Für Sicherheitsbauteile im Automobilbau sollten die folgenden Minimalwerte erreicht werden:

| | |
|---|---|
| Dehngrenze (Rp0.2) | 120 MPa |
| Zugfestigkeit (Rm) | 180 MPa |
| Dehnung (A5) | 15% |

Der Erfindung liegt daher die Aufgabe zugrunde, eine Aluminiumlegierung und eine Wärmebehandlung anzugeben, mit welcher eine hohe Bruchdehnung bei ausreichender Streckgrenze auch ohne Durchführung einer Hochtemperaturglühung mit nachfolgender Wasserabschreckung erreicht werden kann.

Zur erfindungsgemässen Lösung der Aufgabe führt, dass eine Legierung mit

| | |
|---|---|
| 9.5 bis 11.5 | Gew.-% Silizium |
| 0.3 bis 0.6 | Gew.-% Mangan |
| 0.15 bis 0.35 | Gew.-% Eisen |
| 0.1 bis 0.4 | Gew.-% Magnesium |
| max. 0.1 | Gew.-% Titan |
| 90 bis 180 | ppm Strontium |

wahlweise noch

| | |
|---|---|
| 0.1 bis 0.3 | Gew.-% Chrom |
| 0.1 bis 0.3 | Gew.-% Nickel |
| 0.1 bis 0.3 | Gew.-% Kobalt |

und als Rest Aluminium mit herstellungsbedingten Verunreinigungen, einzeln max. 0.05 Gew.-%, insgesamt max. 0.2 Gew.-%, zum Bauteil gegossen, das gegossene Bauteil nachfolgend in einem Temperaturbereich von 400 bis 490°C während einer Zeitdauer von 20 bis 120 min partiell lösungsgeglüht und anschliessend an Luft abgekühlt wird.

Die Legierung entspricht im wesentlichen der aus EP-B-0687742 bekannten Legierung mit gegenüber dieser erhöhtem Eisen- und erniedrigtem Mangangehalt. Diese Variation in der Legierungszusammensetzung hat einen positiven Einfluss auf die mechanischen Eigenschaften, da die Al₁₂(Mg,Fe)Si₂-Phasen deutlich feiner ausgebildet und gleichmässiger verteilt sind, was sich letztlich in einer verbesserten Duktilität niederschlägt. Durch den höheren Eisengehalt kann als Legierungsbasis Aluminium von geringerer Reinheit verwendet werden, wodurch sich die Gestehungskosten für die Legierung reduzieren. Zudem erlaubt der höhere Eisengehalt, den zur Verminderung der Klebeneigung der Legierung in der Druckgiessform verwendeten Manganzusatz herabzusetzen.

Anstelle der bei AlSi-Druckgusslegierungen üblichen Lösungsglühung bzw. Einformungsglühung des Eutektikums bei Temperaturen um 500°C mit nachfolgender Wasserabschreckung wird erfindungsgemäss die partielle Lösungsglühung bei tieferen Temperaturen eingeführt. Die gewählten Glühbedingungen gewährleisten eine ausreichende Einformung des eutektischen Siliziums. Die Abkühlung kann an ruhender Luft, allenfalls unterstützt durch Ventilatoren, erfolgen. Durch die gegenüber üblichen Lösungsglühtemperaturen erniedrigte Gussglühung kann die Blasenbildung infolge Gasporosität verhindert werden.

Erfindungsgemäss werden somit Temperaturbereich und Zeitdauer der Lösungsglühung so gewählt, dass einerseits die starke Gussübersättigung von Silizium zur Verbesserung der Duktilität abgebaut wird und andrerseits die Streckgrenze durch eine anschliessende Warmaushärtung auf die geforderten Werte eingestellt werden kann.

Der Temperaturbereich für die partielle Lösungsglühung liegt bevorzugt zwischen etwa 420 und 460°C. Unter Inkaufnahme eines geringen mechanischen Festigkeitsverlustes kann das Bauteil für gewissen Anwendungen ohne nachfolgende Warmaushärtung eingesetzt werden.

Zur Einstellung des gewünschten Festigkeitsniveaus kann das Bauteil nach der partiellen Lösungsglühung im Temperaturbereich der Ausscheidungshärtung von Mg₂Si zusätzlich warmausgehärtet werden. Diese Warmaushärtung wird bevorzugt in einem Temperaturbereich von etwa 190 bis 240°C, insbesondere etwa 190 bis 220°C, durchgeführt.

Das bevorzugte Anwendungsgebiet des erfindungsgemässen Verfahrens liegt in der Herstellung grossflächiger und dünnwandiger Bauteile mit hohem Aufnahmevennögen für kinetische Energie durch plastische Verformung, d.h. crashrelevanter Bauteile, wie sie als Sicherheitsbauteile im Fahrzeugbau und insbesondere im Automobilbau eingesetzt werden. Beispiele für Sicherheitsbauteile sind Space Frame Knoten und Crashelemente.

Weitere Vorteile, Merkmale und Einzelheiten der Erfindung ergeben sich aus der nachfolgenden Beschreibung bevorzugter Ausführungsbeispiele.

### Beispiele

Die chemischen Analysen der untersuchten Legierungen sind aus der Tabelle 1 ersichtlich. Die Legierung A ist erfindungsgemäss, die Legierung B ist eine Vergleichslegierung und entspricht einer Legierung gemäss EP-B-0687742.

**Tabelle 1**

| Legierung | Zusammensetzung (Gew.-%) | | | | | |
|---|---|---|---|---|---|---|
| | Si | Mn | Fe | Mg | Ti | Sr |
| A | 10.45 | 0.45 | 0.24 | 0.28 | 0.05 | 0.014 |
| B | 10.88 | 0.58 | 0.10 | 0.17 | 0.05 | 0.013 |

Aus den Legierungen A und B wurde je ein gleiches, schwer zu giessendes Bauteil mit einem Vakuumdruckgiessverfahren hergestellt. Bei dem Bauteil handelt es sich um eine sogenannte "B-Säule" für den Fahrzeugbau, d.h. ein grossflächiges und dünnwandiges Bauteil mit einer Wandstärke von 2 mm.

### Beispiel 1

Das Bauteil aus der erfindungsgemässen Legierung A wurde nach dem Giessen der folgenden Wärmebehandlung unterworfen:

| | | |
|---|---|---|
| Partielle Lösungsglühung | 440°C/60 min | an Luft |
| Abkühlung an ruhender Luft Warmauslagerung | 220°C/110 min | an Luft |

Nach dieser Wärmebehandlung wurden Zugproben aus den Gussteilen herausgearbeitet und an diesen die folgenden mechanischen Eigenschaften ermittelt:

| | |
|---|---|
| Rm | 200 MPa |
| Rp0.2 | 120 MPa |
| A5 | 17% |

### Beispiel 2

An einem Bauteil aus der erfindungsgemässen Legierung A wurde der Verzug nach verschiedenen Wärmebehandlungen gemessen. Der Verzug wurde wie folgt ermittelt: Am Gussteil wurde im Gusszustand (d.h. vor der Wärmebehandlung) an einer bestimmten Stelle ein Referenzpunkt (Nullpunkt) definiert. Nach erfolgter Wärmebehandlung wurde sodann der Abstand zum Referenzpunkt ausgemessen. Dieser Abstand definiert den Verzug als Mass für die aufgrund der durchgeführten Wärmebehandlung sich einstellende Deformation. Die Ergebnisse dieser Verzugsmessungen sind in Tabelle 2 zusammengefasst.

**Tabelle 2**

| | Wärmebehandlung / Abkühlung | | |
|---|---|---|---|
| | Lösungsglühung 493°C/60 min Wasserabschreckung | part. Lösungsglühung 440°C/60 min Abkühlung an ruhender Luft | part. Lösungsglühung 440°C/60 min Abkühlung mit Ventilator |
| Verzug (mm) | 6.5 | <0.5 | <0.5 |

Der Vorteil der partiellen Lösungsglühung mit Luftabkühlung ist im Vergleich zu der üblichen vollständigen Lösungsglühung bei höherer Temperatur und Wasserabschreckung deutlich erkennbar.

### Beispiel 3

Die Bauteile aus der erfindungsgemässen Legierung A und der Vergleichslegierung B wurden nach dem Giessen wie folgt wärmebehandelt:

| | |
|---|---|
| Partielle Lösungsglühung Abkühlung an ruhender Luft | 420°C/20 min |

Nach dieser Wärmebehandlung wurden an vier verschiedenen Stellen Zugproben aus den Bauteilen herausgearbeitet und die mechanischen Eigenschaften ermittelt. Die Ergebnisse sind in Tabelle 3 zusammengestellt.

**Tabelle 3**

| Probenahmestelle | Legierung A | | | Legierung B | | |
|---|---|---|---|---|---|---|
| | Rm (MPa) | Rp0.2 (MPa) | A5 (%) | Rm (MPa) | Rp0.2 (MPa) | A5 (%) |
| 1 | 202.2 | 101.4 | 16.5 | 202.8 | 100.7 | 13.0 |
| 2 | 200.5 | 101.7 | 19.1 | 202.3 | 97.4 | 11.9 |
| 3 | 199.4 | 100.2 | 15.6 | 198.2 | 98.6 | 12.9 |
| 4 | 201.6 | 102.0 | 15.4 | 196.9 | 99.7 | 14.2 |

Aus Tabelle 3 deutlich erkennbar sind die gegenüber der Vergleichslegierung B verbesserten Bruchdehnungswerte der erfindungsgemässen Legierung A.

Diese verbesserte Duktilität der erfindungsgemässen Legierung A wird dem positiven Einfluss des höheren Eisengehaltes und demzufolge der feineren Ausbildung und gleichmässigeren Verteilung der Al₁₂(Mn,Fe)Si₂-Phasen in der erfindungsgemässen Legierung A gegenüber der Vergleichslegierung B zugeschrieben. Die unterschiedliche Ausbildung und Verteilung der spröden Al₁₂(Mn,Fe)Si₂-Phasen konnte metallographisch anhand von Schliffbildern bestätigt werden. Orientierende Versuche haben weiter gezeigt, dass selbst bei Erhöhung des Eisengehaltes auf 0.35 Gew.-% und gleichzeitiger Erniedrigung des Mangangehaltes auf 0.4 Gew.-% noch keine für die Duktilität schädlichen β-AIFeSi-Phasen auftreten. Korrosionsuntersuchungen haben zudem gezeigt, dass die bei kleinen Eisengehalten wegen der groben Ausscheidung der als kathodische Lokalelemente wirksamen Al₁₂(Mn,Fe)Si₂-Phasen beobachtete Lochfrasskorrosion durch den erhöhten Eisengehalt verhindert wird.

## Patentansprüche

1. Verfahren zur Herstellung eines Bauteiles mit hohen Duktilitätsanforderungen aus einer Aluminiumlegierung durch Druckgiessen,
**dadurch gekennzeichnet, dass** eine Legierung mit
| | |
|---|---|
| 9.5 bis 11.5 | Gew.-% Silizium |
| 0.3 bis 0.6 | Gew.-% Mangan |
| 0.15 bis 0.35 | Gew.-% Eisen |
| 0.1 bis 0.4 | Gew.-% Magnesium |
| max. 0.1 | Gew.-% Titan |
| 90 bis 180 | ppm Strontium |
wahlweise noch
| | |
|---|---|
| 0.1 bis 0.3 | Gew.-% Chrom |
| 0.1 bis 0.3 | Gew.-% Nickel |
| 0.1 bis 0.3 | Gew.-% Kobalt |
und als Rest Aluminium mit herstellungsbedingten Verunreinigungen, einzeln max. 0.05 Gew.-%, insgesamt max. 0.2 Gew.-%, zum Bauteil gegossen, das gegossene Bauteil nachfolgend in einem Temperaturbereich von 400 bis 490°C während einer Zeitdauer von 20 bis 120 min partiell lösungsgeglüht und anschliessend an Luft abgekühlt wird.

2. Verfahren nach Anspruch 1, **dadurch gekennzeichnet, dass** die partielle Lösungsglühung in einem Temperaturbereich von etwa 420 bis 460°C durchgeführt wird.

3. Verfahren nach Anspruch 1 oder 2, **dadurch gekennzeichnet, dass** das Bauteil nach der partiellen Lösungsglühung zur Einstellung des gewünschten Festigkeitsniveaus im Temperaturbereich der Ausscheidungshärtung von Mg₂Si warmausgehärtet wird.

4. Verfahren nach Anspruch 3, **dadurch gekennzeichnet, dass** die Warmaushärtung in einem Temperaturbereich von etwa 190 bis 240°C, insbesondere etwa 190 bis 220°C, durchgeführt wird.

5. Anwendung des Verfahrens nach einem der Ansprüche 1 bis 4 zur Herstellung grossflächiger und dünnwandiger Bauteile mit hohem Aufnahmevermögen für kinetische Energie durch plastische Verformung.

6. Verwendung eines mit dem Verfahren nach einem der Ansprüche 1 bis 4 hergestellten Bauteiles als Sicherheitsbauteil im Fahrzeugbau.

## Claims

1. Method of producing a component with high ductility requirements from an aluminium alloy by die casting, **characterised in that** an alloy comprising
| | |
|---|---|
| 9.5 to 11.5 | % by weight silicon |
| 0.3 to 0.6 | % by weight manganese |
| 0.15 to 0.35 | % by weight iron |
| 0.1 to 0.4 | % by weight magnesium |
| max. 0.1 | % by weight titanium |
| 90 to 180 | ppm strontium |
and optionally also
| | |
|---|---|
| 0.1 to 0.3 | % by weight chromium |
| 0.1 to 0.3 | % by weight nickel |
| 0.1 to 0.3 | % by weight cobalt |
with the remainder aluminium with impurities due to production individually to a maximum of 0.05 % by weight and in total to a maximum of 0.2 % by weight is cast to form the component, the cast component is then partially solution annealed at a temperature within the range of 400 to 490°C for a period of 20 to 120 min and is then cooled in air.

2. Process according to claim 1, **characterised in that** the partial solution annealing is carried out at a temperature within the range of approximately 420 to 460°C.

3. Process according to claim 1 or claim 2, **characterised in that**, after the partial solution annealing, the component is age-hardened within the temperature range of the precipitation hardening of Mg₂Si in order to set the desired strength level.

4. Process according to claim 3, **characterised in that** the age hardening is carried out at a temperature within the range of approximately 190 to 240°C, in particular approximately 190 to 220°C.

5. Use of the process according to one of claims 1 to 4 for the production of large-area, thin-walled components with a high capacity for absorbing kinetic energy by plastic deformation.

6. Use of a component produced by the process according to one of claims 1 to 4 as a safety component in vehicle construction.

## Revendications

1. Procédé de préparation d'un composant satisfaisant des exigences élevées en termes de ductilité, par moulage sous pression d'un alliage d'aluminium, **caractérisé en ce qu'**un alliage comportant :
de 9,5 à 11,5 % en poids de silicium
de 0,3 à 0,6 % en poids de manganèse
de 0,15 à 0,35 % en poids de fer
de 0,1 à 0,4 % en poids de magnésium
au maximum 0,1 % en poids de titane
de 90 à 180 ppm de strontium
et facultativement encore:
de 0,1 à 0,3 % en poids de chrome
de 0,1 à 0,3 % en poids de nickel
de 0,1 à 0,3 % en poids de cobalt
le reste étant de l'aluminium avec les impuretés provoquées par la fabrication, à savoir individuellement au plus 0,05 % en poids et en tout au plus 0,2 % en poids, est moulé en un composant, le composant moulé subissant ensuite un recuit de solubilisation partielle dans une plage de températures de 400 à 490° C pendant une durée de 20 à 120 min. et étant ensuite refroidi à l'air.

2. Procédé selon la revendication 1, **caractérisé en ce que** le recuit de solubilisation partielle est exécuté dans une plage de températures d'environ 420 à 460° C.

3. Procédé selon la revendication 1 ou 2, **caractérisé en ce qu'**après le recuit de solubilisation partielle, le composant est durci thermiquement dans la plage de températures du durcissement par précipitation de Mg₂Si pour établir le niveau de résistance mécanique souhaité.

4. Procédé selon la revendication 3, **caractérisé en ce que** le durcissement thermique est exécuté dans une plage de températures d'environ 190 à 240° C, en particulier d'environ 190 à 220° C.

5. Utilisation du procédé selon l'une des revendications 1 à 4 pour la préparation de composants de grande surface et à parois minces présentant une haute capacité d'absorption d'énergie cinétique par déformation plastique.

6. Utilisation d'un composant fabriqué selon l'une des revendications 1 à 4 comme composant de sécurité en construction de véhicules.
